# EUROPÄISCHE PATENTSCHRIFT

(11) **EP 0 120 225 B1**
(45) Veröffentlichungstag und Bekanntmachung des Hinweises auf die Patenterteilung: **31.01.1990**
(21) Anmeldenummer: 84101051.5
(22) Anmeldetag: 02.02.1984
(51) Int. Cl.: A43B 7/28

(54) **Polsterstanzteil in der Art einer Einlegesohle oder eines Einbauteiles für Schuhe**
Punched padding in the shape of an inner sole or embedding for shoes
Pièce de rembourrage découpée dans l'art d'une semelle intérieure ou d'une pièce d'encastrement pour chaussures

(30) Priorität: 24.02.1983 DE 3306425
(43) Veröffentlichungstag der Anmeldung: 03.10.1984
(73) Patentinhaber: Nitex GmbH, D-30900 Wedemark (DE)
(72) Erfinder: Anger, Wolfgang, Dipl.-Ing., D-3002 Wedemark 9 (DE)
(74) Vertreter: Rücker, Wolfgang

(56) Entgegenhaltungen:
- DE-A- 2 622 777
- DE-B- 1 032 521
- DE-C- 813 454
- DE-U- 1 824 634
- DE-U- 1 884 224
- DE-U- 8 305 151
- US-A- 2 917 807
- US-A- 3 657 036

## Beschreibung

Die Erfindung betrifft Polsterstanzteile in der Art einer Einlegesohle oder eines Einbauteiles für Schuhe aus Latexschaum-Streichware.

Es ist bekannt, aus Latexschaum Formartikel herzustellen als einzubauende Polsterungen in der Art von Pelotten, Keilen, Fersenkissen, Fußbetten u.a. Solche Schuheinbauteile werden weiterhin auch als Polsterungen für Schaft, Achillesferse und Zunge verwendet. Sie dienen weiterhin auch als Konstruktionsteil für Schuheinlagen und Einlegesohlen.

Diese Formartikel aus Latexschaum verlangen z.Z. jedoch noch einen hohen Anteil von Handarbeit, da die Formbleche für das Gelieren, danach für das Vulkanisieren und dann noch für das Herauslösen der Formteile in die Hand genommen werden müssen. Danach muß der Rand jedes Formstückes noch gesäubert werden. All das ist recht lohnkostenaufwendig.

Im zunehmenden Maße setzt die Schuhindustrie deshalb eine Latexschaum-Streichware ein. Diese herzustellen ist kostengünstiger. Die Schuhfabrik erhält sie als Rollenware, je nach Anwendungszweck in passender Stärke und Festigkeit. Sie muß nur noch ausgestanzt werden. An das Ausstanzen von Materialien von der Rolle ist die Schuhfabrik gewöhnt. Diese Stanzteile haben natürlich nicht so gleitende Übergänge wie Formteile. Da jedoch über die Polster stets eine festanliegende Abdeckung gezogen wird, die die Ränder des Stanzteiles stärker zusammendrückt als das übrige, entsteht dabei bei äußerer Betrachtung auch ein gewisser Übergang.

Diese Streichware kann auf ein Textil oder ein Vlies gestrichen sein oder aber nur aus Latexschaum bestehen.

Dieser gestrichene Latexschaum auf Textil oder Vlies ähnelt sehr demjenigen, der für die Herstellung von Einlegesohlen verwendet wird. Diese Einlegesohlen aus Latexschaum, die im Gegensatz zu Schuheinbauteilen einen selbständig zu verwendenden Gegenstand darstellen, haben sich aus Gründen des Marktes international in den letzten 30 Jahren vielgestaltig entwickelt. Sie haben unterschiedliche Stärken, Festigkeiten, Farben des Schaumes, Textil- oder Vliesträger, Perforationen, Beimengungen von Wirk- oder Duftstoffen, strukturierte Oberflächen des Schaumes, u.a.

Um sich von anderen optisch abzuheben, existieren auch Sohlen mit zwei Schaumschichten verschiedener Farbe.

Diese Latexschaum-Streichware wird in großen Mengen als Meterware auf Anlagen von bis zu fast 100 m Länge ohne Stop mit einer Rakel, also in gleichmäßiger Höhe, abgestrichen, geliert, nach Bedarf geprägt, vulkanisiert und auf Großrolle aufgewickelt. Ein Textil oder Vlies dient als Träger, in den dann der Schaum soweit eingedrungen ist, daß dort die Reißfestigkeit nicht geringer ist als die des Schaumes selbst. Will man den Schaum ohne Träger haben, streicht man ihn auf ein Förderband, dessen Oberseite ein Trennmittel enthält.

Neben den Einlegesohlen aus Latexschaum existieren Schuheinlagen aus Latexschaum. Diese werden sowohl dem individuellen Fuß orthopädisch angepaßt, oder sie werden als Handelsartikel in gewissen Formen und Größen geführt.

Ähnlich einer solchen Schuheinlage als Handelsartikel existieren Einlegesohlen, bei denen auf dem Stanzteil aus der Streichware, also der Einlegesohle, ein oder mehrere Formartikel aus Latexschaum aufgeklebt sind als Pelotte, Gelenkstütze, Fersenkissen u.a. Diese Einlegesohle mit örtlichen Verstärkungen, die dem Fuß an diesen Stellen eine zusätzliche Unterstützung geben sollen, herzustellen, ist doppelt kostengünstig: Die Herstellung der Formartikel erfordert viel Handarbeit; dazu noch das örtlich präzise Aufkleben der Pelotten auf die Sohlen.

Es ist deshalb Aufgabe der Erfindung, Polsterungen aus Latexschaum als Stanzteile, ähnlich den o.g. Formteilen und ähnlich den zuletzt beschriebenen Einlegesohlen mit Verstärkungen zu schaffen allein durch Anwenden des bekannten Streichverfahrens auf Großanlagen.

Gelöst wird diese Aufgabe durch die in den Ansprüchen gekennzeichneten erfinderischen Merkmale und Verfahrensmaßnahmen.

Das Prägen geschieht in gewohnter Weise durch eine Prägewalze oder durch eine Flachbettpräge. Durch das Prägen entstehen durch Verdichten des Schaumes Vertiefungen, die als geformte Unterseite beim zweiten Streichen mit einem spezifisch schwereren Schaum vollgegossen werden.

Dem Ziel, daß der Latexschaum an gewissen. Stellen dichter, schwerer und also gegen Preßdruck widerstandsfähiger wird, als an anderen Stellen, kommt der Umstand noch zugute, daß schon bei der ersten Schicht der Schaum dort, wo er geprägt worden ist, auch verdichtet, also widerstandsfähiger geworden ist.

Die Übergänge in der Form aus der ersten Schicht, also zwischen den Schäumen niederer und höherer Dichte, sind kontinuierlich und fließend und entsprechen damit denen bei den bekannten Formteilen aus Latexschaum.

Die so erhaltene Latexschaum-Meterware wird nun ausgestanzt für die bekannten Verwendungszwecke. Die für das Stanzen erforderlichen Referenzpunkte erhält man schon beim Prägen durch kegelförmig vertiefte Punkte.

Besonders vorteilhaft ist die Erfindung für das Herstellen von Einlegesohlen, die sich durch die besonderen Eigenschaften örtlich verschiedener Dichte von den oben behandelten abheben.

Nach der Erfindung ist eine Einlegesohle möglich, die die Eigenschaft, ähnlich der schon genannten Sohlen mit aufgeklebten Formteilen hat. Sie hat aber nicht mehr die zusätzlichen Materialhöhen, die sich aus dem Zusammenfügen der Formteile und der Streichware ergeben, sondern nur die über die ganze Sohle gleichmäßige Höhe.

Zur Herstellung von Einlegesohlen der erfindungsgemäßen Art, wird das gleiche Verfahren wie bei den Stanzteilen angewandt. Zunächst wird auf einer vorzugsweisen textilen Trägerbahn eine endlose einschichtige Latexschaum-Streichware hergestellt, in einer Dicke, die etwa der Dicke der fertigen Einlegesohle entspricht. Der Latexschaum, der für diese erste Schicht eingesetzt wird, ist vorzugsweise ein Schaum niederer Dichte, also niedrigen spezifischen Gewichtes, beispielsweise ein Schaum mit einem Gewicht von 120 kg/m³. Dieser erste Strich der kontinuierlich hergestellten Latexschaum-Streichware wird dann in bekannter Weise geliert und vermittels einer Prägewalze wird in diesen gelierten Schaum das Muster einer Einlegesohle eingeprägt, in weichem die zu polsternden Teile als mehr oder weniger tiefe Einprägungen, mit harmonischen Kantenübergängen, wie erforderlich, dargestellt sind.

Wo also beispielsweise in der Mitte des Vorderfußes eine Verstärkung der Einlegesohle in Form einer herzförmigen Pelotte geschaffen werden soll, ist an dieser Stelle eine herzförmige Vertiefung geprägt, deren Ränder allmählich wieder in die Oberfläche des ersten Striches übergehen.

Auf diese Weise können unterschiedliche Einprägungen in der Kontur der Einlegesohle geschaffen werden. Nach dem Prägen wird die Bahn vulkanisiert. Nun erfolgt mit einem erneuten Durchgang durch die Großanlage der zweite Strich, mit einem Latexschaum größerer Dichte, also höheren spezifischen Gewichts, beispielsweise 360 ₖg_{/m}³.

Es ist nun leicht einzusehen, daß der zweite Strich nicht nur die endgültige Dicke der Einlegesohlen bringt, sondern auch die Vertiefungen, die eingeprägt sind, ausfüllt. Der zweite Latexschaumstrich ist also praktisch das Gußmaterial, welches in die Form gegossen wird, die in den ersten Latexschaumstrich eingeprägt ist. Der zweite Strich wird dann ebenfalls geliert und anschließend in bekannter Weise vulkanisiert. Sodann werden aus diesen zweifach gestrichenen, die fertigen Einlegesohlen bereits enthaltenden, Bahnen die einzelnen Einlegesohlen individuell ausgestanzt. Für den Gebrauch wird dann die Einlegesohle wie gewohnt umgewendet. Das Trägermaterial textiler Art bildet dann die Oberseite, wenn die Einlegesohle in den Schuh eingelegt ist. Dadurch liegt die dichtere Schaumschicht, mit den auf ihr gebildeten Verstärkungen unten und die Verstärkungen bilden Erhebungen in der ersten weicheren Latexschicht. Sie haben also genau die gewünschte Dicke und Stärke, die sie benötigen, um ihre Stützwirkung beim Tragen des Schuhs zu entfalten. Die Latexschichten können unterschiedlich gefärbt sein.

Aus der DE-AS 1 032 521 ist bekannt, wenn es Schaumkautschuks, die kaschiert sind, mit rot zu versehen, wobei eine Masse aus beschaumter Kautschukschicht, auf ein sich bewegendes Band fließen gelassen wird und zu einer Schicht von bezeichneter Höhe eingeebnet wird. Diese Schicht, die dann geliert und vulkanisiert wird, wird mit einem Klebstoff bestrichen, darauf eine biegsame Bahn oder ein löslicher Film aufgebracht, worauf die Oberfläche unter Druck versetzt wird, um die Biegung der Schaumstäbe abzuflachen und eine Bahn oder den Film gleichförmig an die Oberfläche der Schaumschicht zu beenden. Dann wird Druck entlastet und die Schaumschicht in ihre Form zurückkehren gelassen. An dieses Material kann für dekorative Oberflächengestaltung verwendet werden. Die Verwendung eines solchen Materials für Einiegesohlen oder Polsterstanzteilen wird jedoch weder nahegelegt noch empfohlen. Es dient zur Dekoration von Wänden oder Möbeln.

Die US-PS 2 917 807, die sich mit Einlegesohlen befaßt, schlägt vor, diese aus einem Wollvlies herzustellen, das eine Gewebeeinlage enthält, worauf dann auf das Vlies ein Latexschaum aufgetragen wird, und zwar wird dieser Latexschaum durch ein Streichmesser in das Faservlies hineingedrückt, oder wird in das Vlies hineingesaugt und dann gehärtet.

Der Latexschaum dient zur Verstärkung des Faservlieses.

Es ist noch darauf hinzuweisen, daß auch der relativ leichte Schaum des ersten Striches auf den Fertigungsgang bezogen, beim Prägen verdichtet wird, so daß er dem dichteren Material des Striches näher kommt. Der verdichtete Schaum des ersten Streichgangs kommt also gleichfalls dem gewünschten Zweck, der durch den zweiten Streichgang erzeugt wird, zugute.

Um die Stellen erhöhter Dichte für den Konsumenten sichtbar zu machen, können die Sohlen dort einen Farbdruck erhalten. Durch das Bedrukken dieser Stellen kann man außer der Farbe noch weitere Eigenschaften hinzufügen, z. B. durch Beigabe von Wirk- oder von Duftstoffen.

Die Einlegesohlen können durch die Erfindung weitere Eigenschaften bekommen als die beschriebenen. Die Meterware, aus der die Sohlen gestanzt werden, erhält gleichmäßig verteilt über die ganze Fläche eine Prägung in die erste Schicht in Form von geraden Rillen, Rillen in Wellenlinie oder im Zickzack, Rastern, Noppen u. a. So können mit der Einlegesohle Massageeffekte erreicht werden.

Im Rahmen der Erfindung ist es auch möglich, durch Wahl der Schichtdicken unterschiedliche Stütz- und Federungswerte zu erreichen.

Die Erfindung wird nun zum besseren Verständnis an einem Ausführungsbeispiel erläutert, welches in der Zeichnung dargestellt ist.

In der Zeichnung stellen dar:
Fig. 1 eine Aufsicht mit Einprägung in eine Einlegesohle in einer kontinuierlich hergestellten relativ breiten Latexschaum-Streichware,
Fig. 2 einen Schnitt auf der Linie 11-11 der Fig. 1,
Fig. 3 einen Schnitt auf der Linie III-III der Fig. 1,
Fig. 4 einen Schnitt auf der linie IV-IV der Fig. 1,
Fig. 5 eine Ansicht ähnlich Fig. 1 für die Herstellung von Einbauteilen und
Fig. 6 ein ausgestanztes Einbauteil.

In Fig. 1 soll das Bezugszeichen 1 eine endlos hergestellte Latexschaumware- oder Streichware beträchtlicher Breite darstellen. Diese Streichware besteht aus einem Trägermaterial, auf dessen Oberseiten der Schaum aufgestrichen wird.

Dieser Latexschaum ist von geringer Dichte, sein spezifisches Gewicht beträgt beispielsweise 0,12 g/cm³. Diese Bahn 1, mit der darauf liegenden ersten Latexschaumschicht, wird nun entsprechend der gewünschten Einlegesohle geprägt. In Fig. 1 ist die Umrandungsdicke 2 die äußere Kontur. Bei 3 ist eine Pelotte angeordnet, hier soll tief geprägt werden, ebenso bei 4 und an der Ferse 5. Es entsprechen bei 3, 4 und 5 Einprägungen der dargestellten Form mit den gewünschten Übergängen zur Oberfläche 6 der ersten Latexschaumschicht. In Fig. 1 ist nur eine solche Einlegesohle auf der Bahn 1 dargestellt, in Wirklichkeit werden aber etwa 20 solcher Einprägungen nebeneinander in der Latexschaumschicht enthalten sein und jeweils für die linke oder für die rechte Sohle.

In den Figuren 2, 3 und 4 ist nun schematisch gezeigt, wie sich diese Einprägungen und der noch aufzubringende zweite Latexschaumstrich im Querschnitt zeigen. Die erste Schaumschicht ist die Schicht 7, die auf dem Trägermaterial, textiler Art 8 liegt. Die Einprägung 3 ist bei 3' in Fig. 2 gezeigt. Hier, wie auch in den anderen Figuren 3 und 4, ist schon die o.e. zweite Latexschaumschicht aufgestrichen. Dies ist dunkel schraffiert und hat das Bezugszeichen 9. Der zweite Schichtstrich füllt die Prägungen 3, 4 und 5 aus und bildet gleichzeitig den oberen glatten Abschlußstrich, wie das bei 10 in Fig. 3 insbesondere zu sehen ist.

Es sei darauf hingewiesen, daß in den Fig. 2 und 4 die Einlegesohle bereits umgewendet ist, wie das oben beschrieben ist, so daß die textile Trägerschicht jetzt die obere Schicht der Einiegesohle bildet.

Die zuletzt aufgestrichene zweite Latexschaumschicht 10 mit einem dichteren Material, vorzugsweise mit einem spezifischen Gewicht von 360 kg/ m³, bildet nun die untere Schicht. Aus den Schnittdarstellungen 2 und 4 ist nun deutlich zu erkennen, wie die dichteren und damit festeren Latexschaummassen bei 5' die Ferse von beiden Seiten stützen und wie gemäß Fig. 2 die mittlere pelottenförmige Erhebung bei 3' die vordere Fußsohle unterstützt.

Wie oben dargelegt, kann die Erfindung auch zur Herstellung von EinbaUteilen Verwendung finden. Das ist in den Fig. 5 und 6 dargestellt und soll nachfolgend beschrieben werden.

Fig. 5 entspricht der Fig. 1 zur Herstellung von Einlegesohlen, jedoch sind in der ersten Latexschaumschicht 7 Einprägungen in Form von Einbauteilen erfolgt, nämlich herzförmige Pelotten bei 3" entsprechend der Pelotte 3 in der Einlegesohle in Fig. 1 und fersenstützende Einbauteile 5" entsprechend dem Teil 5 in der Einlegesohle gemäß Fig. 1. Diese Einbauteile werden natürlich in bester Ausnutzung der Materialbahn angeordnet und werden dann auf den gepunkteten Linien 11 ausgestanzt, so daß, wie vergrößert in Fig. 6 gezeigt, ein Einbauteil in Form einer Pelotte oder einer Fersenverstärkung erhalten wird. Das Schraffierte in Fig. 6 ist das vorzugsweise aus dichterem spezifisch schwererem Latexschaum hergestellte Einbauteil, und 7 bezeichnet quasi Reste der Form.

Diese Form ist, wie oben beschrieben, in spezifisch leichtem Latexschaum gebildet und wird beim Einbau so zusammengedrückt, daß nur noch eine dünne Schicht auf der Oberfläche des jeweiligen Einbauteiles verbleibt.

## Patentansprüche

1. Polsterstanzteil in der Art einer Einlegesohle oder eines Einbauteiles für Schuhe aus einer Latexschaumstreichware auf einer textilen Trägerbahn, dadurch gekennzeichnet, daß das Polsterstanzteil wenigstens aus zwei Latexschichten (7 und 10) besteht, wobei die erste Schicht (7) aus einem Latexschaum gebildet ist und geprägt ist und die zweite darauf aufgestrichene Schicht (10) ebenfalls aus einem Latexschaum ist.

2. Polsterstanzteil nach Anspruch 1, dadurch gekennzeichnet, daß die erste Latexschaumschicht (7) aus einem Schaum geringer Dichte besteht und die zweite Latexschicht (10) aus einem Schaum höherer Dichte.

3. Polsterstanzteil nach Anspruch 1 und 2, dadurch gekennzeichnet, daß die geprägten Stellen inselartig und relativ großflächig sind (3, 4, 5) oder in Form von geraden oder wellenförmigen Rillen, Rastern, Noppen oder dgl. gleichmäßig verteilt sind.

4. Polsterstanzteil nach Anspruch 1 bis 3, dadurch gekennzeichnet, daß die beiden Schichten (7 und 10) unterschiedlich gefärbt sind und die eine und/oder die andere Schicht pigmentiert ist.

5. Polsterstanzteil nach Anspruch 1 bis 4, dadurch gekennzeichnet, daß es eine Einlegesohle (2) ist mit stellenweise abgeordneter farbiger Bedruckung zur Kennzeichnung der Stellen erhöhter Festigkeit.

6. Polsterstanzteil nach Anspruch 1 bis 5, dadurch gekennzeichnet, daß es eine Einlegesohle (2) ist.

7. Polsterstanzteil nach Anspruch 1 bis 5, dadurch gekennzeichnet, daß es ein Einbauteil (3, 4, 5) ist zum Einbau bei der Schuhherstellung.

8. Verfahren zur Herstellung eines Polsterstanzteiles gemäß Anspruch 7, dadurch gekennzeichnet, daß auf eine textile Trägerbahn endlos eine Schicht eines Latexschaumes aufgestrichen wird in einer Dicke, die etwa dem fertigen Poisterstanzteil entspricht, worauf diese Schicht geliert, geprägt und vulkanisiet wird, dann darauf eine zweite Schicht eines Latexschaumes aufgestrichen wird, die ebenfalls geliert und vulkanisiert wird und wonach dann aus dem so entstandenen bahnförmigen Material die Polsterstanzteile ausgestanzt werden.

9. Verfahren nach Anspruch 8, dadurch gekennzeichnet, daß die zuerst aufgestrichene Latexschaumschicht aus einem Schaum geringen spezifischen Gewichts besteht und die zweite aufgestrichene Schicht aus einem Schaum hohen spezifischen Gewichts.

10. Verfahren nach Anspruch 8 und 9, dadurch gekennzeichnet, daß als erste Schicht ein Latexschaum mit einem Gewicht von 120 kg/m³ und als zweite Schicht ein Latexschaum mit einem Gewicht von 360 kg/m³ aufgestrichen wird.

## Claims

1. A stamped cushion part in the form of an insole or a built-in part for shoes made from a latex foam coated article on a textile carrier strip, characterized in that the stamped cushion part consists of at least two latex layers (7 and 10), the first layer (7) being formed by a latex foam and stamped, and the second layer (10), which is spread thereon, likewise being made from a latex foam.

2. A stamped cushion part as claimed in claim 1, characterized in that the first latex foam layer (1) consists of a low-density foam and the second latex layer (10) consists of a higher-density foam.

3. A stamped cushion part as claimed in claims 1 and 2, characterized in that the stamped locations are insular and of a relatively large surface area (3, 4, 5) or are evenly distributed in the form of straight or corrugated grids, nubs or the like.

4. A stamped cushion part as claimed in claims 1 to 3, characterized in that the two layers (7 and 10) are different colours and the one and/or the other of the layers is pigmented.

5. A stamped cushion part as claimed in claims 1 to 4, characterized in that it is an insole (2) with coloured printed sections, disposed in places, to indicate the locations of increased strength.

6. A stamped cushion part as claimed in claims 1 to 5, characterized in that it is an insole (2).

7. A stamped cushion part as claimed in claims 1 to 5, characterized in that it is a built-in part (3, 4, 5) to be fitted when the shoe is constructed.

8. A manufacturing process for a stamped cushion part as claimed in claim 7, characterized in that there is continuously spread onto a textile carrier strip a layer of a latex foam in a thickness which corresponds approximately to the finished stamped cushion part, whereupon this layer is delivered, stamped and vulcanized, and thereupon a second layer of a latex foam is spread, which is likewise delivered and vulcanized, and after which the stamped cushion parts are then punched out of the strip-like material produced in this manner.

9. A process as claimed in claim 8, characterized in that the latex foam layer which is spread on first of all consists of a foam with a low specific weight and the second layer which is spread on consists of a foam with a high specific weight.

10. A process as claimed in claims 8 and 9, characterized in that a latex foam with a weight of 120 kg/m³ is spread on as the first layer and a latex foam with a weight of 360 kg/m³ is spread on as the second layer.

## Revendications

1. Pièce de rembourrage obtenue par estampage, en une matière expansée de latex fabriqué par un procédé d'enduction sur une bande ou sur une nappe de support textile, pièce sous forme de semelle intérieure ou de pièce à incorporer à des chaussures, caractérisée en ce qu'elle se compose d'au moins deux couches de latex (7 et 10), la première couche (7) étant formée d'une matière expansée de latex et étant marquée d'empreintes, et la seconde couche (10), appliquée par un procédé d'enduction à la première, étant également formée d'une matière expansée de latex.

2. Pièce de rembourrage obtenue par estampage suivant la revendication 1, caractérisée en ce que la première couche de matière expansée de latex (7) se compose d'une matière expansée de faible densité et en ce que la seconde couche de matière expansée de latex (10) se compose d'une matière expansée de densité plus forte que celle de la matière expansée de la première couche.

3. Pièce de rembourrage obtenue par estampage suivant les revendications 1 et 2, caractérisée en ce que les endroits marqués d'empreintes sont en forme d'îlots et sont de surface relativement grande (3, 4, 5) ou se présentent sous la forme de rainures rectilignes ou ondulées, de réseaux, de boutons ou l'équivalent et sont prévus en répartition uniforme et régulière.

4. Pièce de rembourrage obtenue par estampage suivant les revendications 1 à 3, caractérisée en ce que les deux couches (7 et 10) sont teintées de couleurs différentes et en ce que l'une et/ou l'autre de ces couches sont pigmentées.

5. Pièce de rembourrage obtenue par estampage suivant les revendications 1 à 4, caractérisée en ce qu'elle constitue une semelle intérieure (2) portant une impression de couleurs variées par endroits qui est destinée à identifier les endroits de résistance accrue.

6. Pièce de rembourrage obtenue par estampage suivant les revendications 1 à 5, caractérisée en ce qu'elle constitue une semelle intérieure (2).

7. Pièce de rembourrage obtenue par estampage suivant les revendications 1 à 5, caractérisée en ce qu'elle constitue une pièce (3, 4, 5) destinée à être incorporée à une chaussure lors de la fabrication de celle-ci.

8. Procédé de fabrication d'une pièce de rembourrage estampée suivant la revendication 7, caractérisé en ce qu'une bande ou une nappe de support en produit textile est munie en continu, par un procédé d'enduction, d'une couche de matière expansée de latex en une épaisseur qui correspond à peu près à celle de la pièce de rembourrage estampée finie, après quoi cette couche est amenée à l'état de gel, est marquée d'empreintes par matriçage et est soumise à la vulcanisation, en ce qu'ensuite, il est appliqué par un procédé d'enduction, à la première couche de latex expansée, une seconde couche d'une matière expansée de latex, qui est également amenée à l'état de gel et est soumise à la vulcanisation, à la suite de quoi les pièces de rembourrage sont découpées par estampage de la matière en bande ou en nappe ainsi obtenue.

9. Procédé suivant la revendication 8, caractérisé en ce que la couche de matière expansée de latex qui est tout d'abord appliquée par un procédé d'enduction se compose d'une matière expansée de faible poids spécifique et en ce que la couche de matière expansée de latex qui est appliquée en second lieu par un procédé d'enduction se compose d'une matière expansée de poids spécifique élevé.

10. Procédé suivant les revendications 8 et 9, caractérisé en ce que la première couche se compose d'une matière expansée de latex d'un poids spécifique de 120 kg/m³ et en ce que pour la seconde couche, il est utilisé, pour l'application par un procédé d'enduction, une matière expansée de latex d'un poids spécifique de 360 kg/m³.
